# EUROPÄISCHE PATENTSCHRIFT

(11) **EP 1 372 867 B1**
(45) Veröffentlichungstag und Bekanntmachung des Hinweises auf die Patenterteilung: **23.08.2006**
(21) Anmeldenummer: 02706785.9
(22) Anmeldetag: 25.03.2002
(51) Int. Cl.: B05B 15/12, B05B 13/00

(54) **VERFAHREN ZUM AUFTRAGEN EINES BESCHICHTUNGSMITTELS**
METHOD FOR APPLYING A COATING AGENT
PROCEDE POUR L'APPLICATION D'UN AGENT DE REVETEMENT

(30) Priorität: 26.03.2001 EP 01106490; 04.08.2001 DE 20113006 U
(43) Veröffentlichungstag der Anmeldung: 02.01.2004
(73) Patentinhaber: Nanocoating GmbH, 45130 Essen (DE)
(72) Erfinder: BROCK, Werner, 58730 Fröndenberg (DE)
(74) Vertreter: Cohausz & Florack
(86) Internationale Anmeldenummer: PCT/EP2002/003350
(87) Internationale Veröffentlichungsnummer: WO 2002/076628

(56) Entgegenhaltungen:
- DE-C- 3 727 632
- US-A- 4 389 234
- PATENT ABSTRACTS OF JAPAN vol. 011, no. 101 (C-413), 31. März 1987 (1987-03-31) & JP 61 249567 A (TOKYO COPAL KAGAKU KK), 6. November 1986 (1986-11-06)

## Beschreibung

Die Erfindung betrifft ein Verfahren zum Auftragen eines Beschichtungsmittels auf die Oberfläche eines Werkstücks.

Unter einem Beschichtungsmittel ist im Sinne der vorliegenden Erfindung ein nasschemisches Beschichtungsmaterial, insbesondere ein Lack zu verstehen.

Lacke als solche sind in vielfacher Ausgestaltung aus dem Stand der Technik bekannt. Sie werden zu meist in einer dünnen Schicht auf die Oberfläche eines Werkstücks aufgetragen und bilden durch eine chemische Reaktion und/oder physikalische Veränderung einen auf der Oberfläche des Werkstücks haftenden festen Film aus, der je nach Anwendungsfall eine dekorative und/oder schützende Funktion besitzt. Die Hauptkomponenten eines Lackes sind in der Regel Bindemittel, Lösungsmittel, Pigmente, Füllstoffe und andere Zusätze, wie beispielsweise Lackhilfsmittel. Je nach Beschaffenheit des Bindemittels können Lacke organische Lösungsmittel und/oder Wasser enthalten oder auch lösungsmittelfrei sein.

Das Auftragen eines Lackes auf die Oberfläche eines Werkstücks wird als Lackieren bezeichnet und kann in Abhängigkeit der Oberfläche des Werkstücks, des aufzutragenden Lackes sowie der gewünschten Eigenschaften der späteren Lackschicht unter Verwendung unterschiedlichster Verfahren erfolgen. So zum Beispiel durch Anstreichen mit dem Pinsel, durch Aufspritzen mit Hilfe von Spritzgeräten oder auch durch Fluten, Tauchen, Giessen oder Walzen. Die Lackierung von Metallbändern oder -blechen kann zudem durch Coil Coating mit Einbrennlacken erfolgen, bei Pulverbeschichtung durch elektrostatische Beschichtung oder Sintern in der Wirbelschicht sowie schließlich durch die insbesondere in der Automobilindustrie häufig angewandte elektrophoretische Lackierung.

Glatte Lackschichten können insbesondere mit dem Tauchverfahren ausgebildet werden. Dabei hängt die Dicke der Lachschicht in erster Linie von der Viskosität und Rheologie des Lackes sowie von der Ausziehgeschwindigkeit des Werkstücks aus dem Tauchbad ab. Mit Nachteil kommt es allerdings im Abtropfbereich des Werkstücks zu einer nicht vermeidbaren Ansammlung von Lack, was eine in der Regel ungewollte Verdickung der Lackschicht in diesem Bereich zur Folge hat.

Ferner ist zu berücksichtigen, dass durch den Tauchvorgang das gesamte Werkstück benetzt wird. Dies ist immer dann von Nachteil, wenn nicht das gesamte Werkstück, sondern nur Teilbereiche desselben mit einer Lackschicht versehen werden sollen.

Für das gezielte Lackieren ausgesuchter Werkstückoberflächenbereiche eignet sich insbesondere das Spritzverfahren. Hierbei wird ein Spritzkegel erzeugt, der mit einem zu meist vorgebbaren Pressluftdruck auf die zu beschichtende Oberfläche gelenkt wird. Auf diese Weise können gezielt auch nur Teilbereiche einer Werkstückoberfläche beschichtet, d. h. lackiert werden.

Zwar hat sich das Spritzverfahren ob des vorgenannten Vorteils in vielen Bereichen durchgesetzt, und dies unabhängig davon, ob mit der Lackierung eine schützende oder dekorative Oberflächenbeschichtung ausgebildet werden soll, doch weisen auch die mit dem Spritzverfahren erzeugbaren Lackschichten eine zu meist beträchtliche Stärke auf. Insbesondere im Vergleich mit der Wellenlänge des für das menschliche Auge wahrnehmbaren Lichtes sind die mit konventionellen Verfahren erzielbaren Lackschichtdicken sehr groß. Dieser Umstand macht sich insbesondere bei transparenten Lacksystemen in nachteiliger Weise bemerkbar, denn es wird die durch einen Lackauftrag bewirkte strukturelle Veränderung der Werkstückoberfläche vom Betrachter häufig als hochglänzend und "speckig" wahrgenommen. Auch lässt sich das Auftreten von Orangenhauteffekten nicht immer gänzlich vermeiden. Derlei Effekte werden vom Betrachter gleichfalls als unschön empfunden und führen nicht selten zu Reklamationen.

Derartige Verfahren zum Auftragen eines Beschichtungsmittels auf die Oberfläche eines Werkstücks sind beispielsweise bekannt aus der DE 37 27 632, der US 4,389,234 sowie der JP 61-249567. Die DE 37 27 632 beschreibt ein Verfahren sowie eine Vorrichtung zum Beschichten von dünnwandigen bzw. kleinformatigen Glasbehältern. Die noch heißen Glasbehälter werden dem Formgebungsprozess direkt entnommen und in einen Beschichtungstunnel gegeben, der zu beiden Seiten hin offen ist und in welchem sie einer turbulenten Strömung eines Gemisches aus verdampfter Metallverbindung und Luft ausgesetzt werden. Um die Ausbildung einer vollständigen und gleichmäßigen Beschichtung sicherstellen zu können, ist vorgesehen, dass die Glasbehälter im Zuge des Verfahrensablaufes zwei einander entgegengesetzt ausgerichteten Strömungsverläufen ausgesetzt werden. Zur Ausbildung des Gemisches aus Luft und verdampfter Metallverbindung ist eine Dosieranlage vorgesehen, aus der die flüssige Metallverbindung kontinuierlich in die Luftführungskammern des Beschichtungstunnels eindosiert wird. Von dort aus gelangt das Gemisch in den Beschichtungstunnel und umspült die zu beschichtenden Glasbehälter, wobei sich auf diesen ein Überzug aus farblosem, transparentem Metall ausbildet.

Auch bei der US 4,389,234 werden Glasgegenstände in einem Beschichtungstunnel beschichtet. Die zu beschichtenden Glasbehälter werden dazu mittels eines Transportbandes durch eine den Beschichtungstunnel bildende Haube geführt. Die Seitenwände des Tunnels sind mit mehreren einander jeweils gegenüberliegenden Beschichtungsmittel-Eindring- und Absaugstellen versehen, so dass ein durch die Haube geführter Glasbehälter aus unterschiedlichen Richtungen und jeweils mehrfach mit einem Beschichtungsmittel beaufschlagt werden kann, wobei das nicht verbrachte Beschichtungsmittel aus dem Tunnel für eine weitere Verwendung abgesogen wird. Zum Eindringen des Beschichtungsmittels ist ein Trägergas, üblicherweise Luft, vorgesehen, in welches das Beschichtungsmittel als Dampf oder zerstäubt eingebracht wird.

Die JP 61-249567 beschreibt die Ausbildung einer geschlossenen, sehr dünnen Beschichtung auf der Oberfläche eines Werkstücks. Zu diesem Zweck wird das Werkstück in eine Beschichtungskammer geführt und einer übersättigten Aerosol-Atmosphäre ausgesetzt. Für die Ausbildung der Aerosol-Atmosphäre ist ein Zerstäuber vorgesehen, der das aus einem Vorratsbehälter stammende Beschichtungsmittel feinst verteilt in einen unter Druck stehenden Gasstrom einmischt.

All diese Verfahren sind aber nicht geeignet, die zuvor beschriebenen Nachteile zu vermeiden.

Es ist daher die Aufgabe der vorliegenden Erfindung, ein Verfahren zum Auftragen eines Beschichtungsmittels auf die Oberfläche eines Werkstücks bereitzustellen, mit dem eine verbesserte Oberflächenstruktur der beschichteten Werkstückoberfläche erreicht wird.

Die zuvor hergeleitete und aufgezeigte Aufgabe wird erfindungsgemäß gelöst durch ein Verfahren zum Auftragen eines Beschichtungsmittels auf die Oberfläche eines Werkstücks, bei dem das Beschichtungsmittel feinstverteilt in einen Gasstrom eingemischt wird, das Beschichtungsmittel-Gas-Gemisch in einen gegenüber der umgebenden Atmosphäre abgedichteten Volumenraum geführt wird und ein innerhalb des Volumenraums angeordnetes Werkstück vom Beschichtungsmittel-Gas-Gemisch umspült wird, wobei das Beschichtungsmittel derart feinstverteilt wird, dass Teilchen mit einem Durchmesser von 10⁻⁸ m bis 10⁻⁶ m ausgebildet werden.

Vorteilhafte Ausgestaltungen des erfindungsgemäßen Verfahrens sind Gegenstand der Unteransprüche.

Wesentlicher Vorteil dieses Verfahrens besteht darin, dass in Abhängigkeit der Teilchendurchmesser des feinstverteilt bereitgestellten Beschichtungsmittels auch solche Schichtdicken ausgebildet werden können, deren Dicke unterhalb der Wellenlänge des Lichtes liegt und somit etwaige strukturelle Veränderungen oder ungewünschte Oberflächeneffekte für das menschliche Auge unsichtbar und mithin nicht wahrnehmbar sind. Zu diesem Zweck wird das aufzutragende Beschichtungsmittel zu Teilchen mit einem Teilchendurchmesser von 10-8 m bis10-6m feinstverteilt. Die Teilchen werden sodann in einen Gasstrom eingemischt, so dass ein aus Trägergas und Beschichtungsmittelschwebeteilchen bestehendes Aerosol entsteht. Dieses wird in einen gegenüber der umgebenden Atmosphäre abgedichteten Volumenraum geführt. Innerhalb des Volumenraums ist das die zu beschichtende Oberfläche aufweisende Werkstück angeordnet, das nunmehr der Aerosol-Atmosphäre ausgesetzt wird. Umher schwebende Teilchen des Beschichtungsmittels treffen auf die Oberfläche des Werkstücks und benetzen dieses, so dass in Abhängig der Dichte des Beschichtungsmittel-Gas-Gemisches sowie der Verweilzeit des Werkstücks innerhalb dieser Atmosphäre eine geschlossene Oberflächenbeschichtung erzielt wird, deren Schichtdicke der Teilchendurchmesser des Beschichtungsmittels entsprechend im wenige 10 nm Bereich, vorzugsweise wenige 100 nm-Bereich, liegen. Das Ausbilden einer geschlossen Oberflächenbeschichtung kann dabei zusätzlich durch eine elektrische oder elektrostatische Aufladung der Beschichtungsmittelteilchen und/oder des zu beschichtenden Werkstücks unterstützt werden.

Im Unterschied zu konventionellen Verfahren können somit erstmalig transparente Beschichtungsmittel in Umgebungsatmosphäre in solch dünnen Schichtdicken aufgetragen werden, dass sie vom Menschen als solche nicht mehr wahrgenommen werden können. Für den Menschen unsichtbar lassen sich so gezielt Oberflächeneigenschaften von Werkstücken verändern. Beispielsweise können Oberflächen von Gebrauchsgegenständen mit einer farblosen Schutzschicht überzogen werden, so dass ein späteres Reinigen des Gegenstandes, beispielsweise das Abwischen von Fingerabdrücken, sehr viel einfacher und schneller erfolgen kann. Insbesondere die Oberfläche von schwarzen Kunststoffteilen, wie zum Beispiel die Oberfläche von Autoarmaturen, oder die Oberfläche metallisch glänzender oder matter, beispielsweise verchromter Oberflächen kann aufgrund einer nach dem erfindungsgemäßen Verfahren erfolgten Versiegelung sehr viel einfacher gepflegt und gereinigt werden.

Die Feinstverteilung und Einmischung des Beschichtungsmittels in den Gasstrom zur Ausbildung einer vorzugsweise gesättigten Beschichtungsmittel-Atmosphäre innerhalb des Volumenraums kann auf unterschiedliche Weise erfolgen und ist in erster Linie von dem Aggregatzustand des Beschichtungsmittels abhängig. So kann ein erfindungsgemäßes Beschichtungsmittel-Gas-Gemisch beispielsweise erzeugt werden durch eine mechanische Zerstäubung feiner Pulver, durch Kondensation von Dämpfen bei Abkühlung unter den Tau- oder Gefrierpunkt, durch Verbrennungsprozesse oder Versprühen von Lösungen bzw.

Lösungsgemischen, Solen, Emulsionen oder Suspensionen, wobei die Lösungs- oder Dispersionsmittel sofort verdampfen. Handelt es sich bei den feinstverteilten Beschichtungsmittelteilchen um Feststoffe, so liegt das Beschichtungsmittel-Gas Gemisch, je nach Art der Entstehung, entweder als Rauch oder als Staub vor. Im Falle von flüssigen Beschichtungsmittelteilchen entsteht Nebel.

Das erfindungsgemäße Verfahren eignet sich zur Beschichtung verschiedenster flächiger oder dreidimensionaler Werkstücke. Diese können aus Kunststoff, Metall, Glas, Keramik, Faserprodukten, Textilien, Polymeren, Stein, Sandstein oder Beton bestehen. Besonders gute Ergebnisse lassen sich mit Materialien erzielen, welche reaktive Gruppen (z. B. Hydroxy- oder Aminogruppen) an ihrer Oberfläche aufweisen. Hierzu zählen beispielsweise Glas- oder Keramikoberflächen. Ebenso kann das Verfahren bei Metallen insbesondere für Aluminium, Messing und Chrom verwandt werde, eignet sich aber besonders auch für galvanisch behandelte Oberflächen. Das Anhaften des Beschichtungsmittels an der Oberfläche des Werkstücks wird mit zunehmender Oberflächenspannung des Werkstücks verbessert. Beispiele für mit dem erfindungsgemäßen Verfahren beschichtbare Werkstücke sind Armaturen, Solarscheiben, Glasabdeckungen, Fassaden, dekorative Blenden, Displayfenster, Pkw-Bleche, Druckmaschinen-Bleche, Metallfolien sowie Düsen.

Das Werkstück weist vorzugsweise Raumtemperatur auf, kann jedoch auch gekühlt oder erwärmt in den Volumenraum eingebracht werden, um einen Temperaturunterschied zwischen Werkstück und in dem Volumenraum befindlichen Beschichtungsmittel zu erreichen.

Das erfindungsgemäße Verfahren eignet sich zum Einsatz mit Beschichtungsmitteln beliebiger Zusammensetzung. Besonders geeignete Beschichtungsmittel sind solche auf der Basis von Silanen, insbesondere von Organosilanen.

Organosilane sind bifunktionelle Siliciumverbindungen, die in Lacken und Farben als Haftvermittler zwischen Untergrund und Beschichtung oder als Vernetzer dienen können. Organosilane können ferner als Oligomere in Hybridbeschichtungen die Funktion eines Co-Bindemittels übernehmen. Geeignete Organosilane sind insbesondere organofunktionelle Silane und Alkylsilane. Diese leiten sich von Kieselsäureestern ab, wobei ein oder zwei Alkoxygruppen des Kieselsäureesters durch direkt gebundene Alkyl- oder funktionalisierte Alkylreste ersetzt sind. Die organofunktionellen Silane und Alkylsilane erhalten dadurch eine Bifunktionalität, die es ihnen gestattet, sowohl mit organischen als auch mit anorganischen Materialien zu reagieren oder über ihren Alkylrest organischer Materialienorganophil zu modifizieren. Erfindungsgemäss bevorzugt eingesetzte Organosilane liegen vorzugsweise als Flüssigkeit mit niedriger Viskosität vor.

Vorteilhaft an den Organosilanen ist insbesondere ihr Reaktionsverhalten, wobei die siliciumfunktionelle Gruppe in Gegenwart von Wasser oder durch Oberflächenfeuchte von Substraten (z. B. Glas, Metall, Füllstoffe oder Pigmente) hydrolisieren kann. Hierbei werden die Alkoxygruppen schrittweise unter Bildung von Alkohol abgespalten und das Silan in die reaktive Form, das Silanol, überführt.

Das gebildete Silanol kann dann über eine chemische Bindung auf der Oberfläche von anorganischen Substraten fixiert werden. Die im erfindungsgemäßen Verfahren bevorzugt eingesetzten Beschichtungsmittel können neben den Silanen oder Organosilanen noch weitere Bestandteile wie Harze oder anorganische Verbindungen wie Aluminiumoxyde (z. B.A1203) oder Titanoxyd enthalten.

Ferner ist es möglich, die organofunktionellen Silane derart zu modifizieren, dass ein oder mehrere Siliciumatome durch Metallatome ersetzt sind. Hierdurch können die Eigenschaften des zu erzielenden Schichtsystems gezielt verändert und den jeweiligen Anforderungen angepasst werden.

Durch Änderung der Zusammensetzung des Beschichtungsmittels lassen sich beispielsweise folgende Eigenschaften des beschichteten Werkstücks erzielen:
- chemisch inert, abrieb-, kratz- und verschleißfest;
- schmutz-, staub- und wasserabweisend; säure- und laugenbeständig; chemikalienresistent;
- thermisches Aushärten unter 100 C möglich; optisch neutral;
- umweltfreundlich und recyclingfähig;
- gute Haftfähigkeit (chemische Bindung) auf Substraten wie Metall, Kunststoff, Keramik, Stein, Beton und Glas;
- hohe Korrosions- und Verschleißbeständigkeit bei extrem dünnen Schichten (µm-Bereich); für hohe klimatische Beanspruchung geeignet (Kondenswasser, Salzsprühnebel, Industrieatmosphäre, Freibewitterung mit UV-Belastung) ;
- Transparente und einfärbbare Oberflächen;
- Trennfähigkeit bis 70 bar.

Um eine besonders gleichmäßige Beschichtung des Werkstücks zu erreichen, ist bei der Wahl der Art, wie das Beschichtungsmittel-Gas-Gemisch mit dem Werkstück in Kontakt gebracht wird, auf die Zusammensetzung des Beschichtungsmittel-Gas-Gemischs zu achten. Es hat sich gezeigt, dass im wesentlichen drei Beschichtungseffekte zu beobachten sind. Zum einen ein Kondensationseffekt, bei dem das Aerosol das Werkstück umspült und wie ein Nebel auf der Oberfläche des Objekts kondensiert. Der Kondensationseffekt tritt im wesentlichen bei kleineren Teilchengrößen des in dem Trägergas eingemischten Beschichtungsmittels auf. Ferner besteht ein Gravitationseffekt, bei dem vor allem größere Teilchen durch die Erdanziehung beschleunigt nach unten bewegt werden und Werkstücke vor allem von oben beschichten. Schließlich ist ein Kinetik-Effekt festzustellen, bei dem die Teilchen durch ihre Bewegungsenergie bewegt auf der Oberfläche des Objekts aufschlagen und an dieser haften bleiben. Je nach Zusammensetzung des Beschichtungsmittels und des Spektrums der Teilchendurchmesser im Beschichtungsmittel-Gas-Gemisch tritt einer der Beschichtungseffekte in den Vordergrund.

So hat es sich gezeigt, dass besonders bei der Erzeugung von Nebel dieser mit einem Spektrum von Partikelgrößen erzeugt wird, das einer Gausskurve entspricht. Bei einer typischen Zusammensetzung eines Beschichtungsmaterials liegt das Häufigkeitsmaximum bei bestimmter Viskosität und bestimmter Temperatur bei einem Tröpfchendurchmesser von 500 nm. Die untere Grenze liegt bei 200 nm, die obere bei ca. 2 pm. Da die Tröpfchenmasse mit der dritten Potenz des Durchmesser wächst, liegt das Häufigkeitsmaximum des Massenspektrums jedoch bei über2 um. Der wesentliche Massenanteil des transportierten Beschichtungsmittels liegt somit bei den relativ wenigen großen Tropfen. Der Gravitationseffekt ist bei solch einer Zusammensetzung eines Beschichtungsmittel Gas-Gemischs besonders ausgeprägt.

Deshalb sollte die Art, wie das Beschichtungsmittel-Gas-Gemisch mit dem Werkstück in Kontakt gebracht wird, auf den im Vordergrund stehenden Beschichtungseffekt abgestimmt sein. Dies erfolgt vorzugsweise durch Maßnahmen, die sicherstellen, dass jeder Oberflächenabschnitt des Werkstücks mit allen Teilchen unterschiedlichen Durchmessers in Kontakt kommt. Dies erfolgt vor Allem durch Maßnahmen, die eine gleichmäßige Verteilung aller Teilchengrößen in dem Teil des Volumenraums herbeiführen, in dem sich das Werkstück befindet.

Bei vorgegebener Ausgestaltung des Volumenraums können jedoch alternativ Maßnahmen ergriffen werden, die das Spektrum der Teilchendurchmesser beeinflussen und somit ein anderer Beschichtungseffekt in den Vordergrund tritt.

Neben der Wahl der Viskosität des Beschichtungsmittels lässt sich das Spektrum der Teilchengrößen besonders durch die Wahl der Temperatur und des Drucks beeinflussen. Höhere Temperaturen und niedrigere Viskositäten führen zu einem Spektrum mit kleineren Teilchen. Damit lässt sich der Kondensationseffekt unterstützen. Bevorzugt wird ein mittlerer Teilchendurchmesser bezogen auf die Anzahl der Teilchen von 250 bis 800 nm, insbesondere 400 bis 600 nm, verwendet, bzw. eingestellt. Der mittlere Teilchendurchmesser bezogen auf die Masse der Teilchen sollte 800 nm bis6 um, insbesondere 1 bis 3 um betragen.

Die Dominanz eines Beschichtungseffekts kann herbeigeführt werden, wenn ein Temperaturgefälle zwischen Werkstück und dem Volumenraum eingestellt wird.

Dies kann auf einfache Weise dadurch erzeugt werden, dass das Werkstück erwärmt oder gekühlt in den Volumenraum eingebracht wird.

Bevorzugt wird das Beschichtungsverfahren unter im wesentlichen atmosphärischem Druck durchgeführt. Dies führt zu einem guten Anhaften des Beschichtungsmittels an dem Werkstück.

Gemäss einem weiteren Merkmal der Erfindung wird das Beschichtungsmittel-Gas Gemisch in den Volumenraum eingeblasen. Dies ermöglicht das Einbringen eines bereits vorgemischten und in der Zusammensetzung auf den speziellen Einzelfall abgestimmten Beschichtungsmittel-Gas-Gemisches. Zudem kann durch das Einblasen eine erhöhte Bewegung der einzelnen Schwebeteilchen erreicht werden, so dass sich eine insgesamt gleichmäßigere Verteilung der Beschichtungsmittelteilchen innerhalb des Volumenraums einstellt. Dies bewirkt in vorteilhafter Weise die Ausbildung einer ebenfalls gleichmäßigeren, d. h. insbesondere einer gleichmäßigeren dünnen Beschichtungsmittelschicht.

Gemäss einem weiteren Merkmal der Erfindung wird das Beschichtungsmittel-Gas Gemisch innerhalb des Volumenraums umgewälzt. Auch durch diese Maßnahme wird das Beschichtungsmittel-Gas-Gemisch in vorteilhafter Weise gleichmäßig im Volumenraum verteilt, so dass eine gleichfalls gleichmäßige Beschichtung sichergestellt ist. In diesem Zusammenhang ist zu berücksichtigen, dass je größer der Durchmesser der Beschichtungsmittelteilchen ist, desto stärker ist ihr Bestreben, sich in Richtung auf den Boden des Volumenraums abzusetzen. Eine Umwälzung des Beschichtungsmittel-Gas-Gemisches erfolgt somit nicht nur in Abhängigkeit der Dichte des Gemisches, sondern auch in Abhängigkeit des Durchmessers der Teilchen, wobei die Notwenigkeit einer Umwälzung mit steigendem Teilchendurchmesser zunimmt.

Gemäss einem weiteren Merkmal der Erfindung ist vorgesehen, dass das Beschichtungsmittel-Gas-Gemisch in einem geschlossenen Kreislauf geführt wird.

Insbesondere aus gesundheitlichen bzw. umweltpolitischen Gründen ist das Führen in einem geschlossenen Kreislauf von Vorteil. Beispielsweise kann auf diese Weise sichergestellt werden, dass das Beschichtungsmittel oder Teilchen hiervon nicht ungewollt an die Umgebung abgegeben werden. Zudem lassen sich auf einfachere Weise Reinigungssysteme installieren, die sowohl eine Wiederaufbereitung des Beschichtungsmittels an sich, als auch des Trägergases ermöglichen.

Gemäss einem weiteren Merkmal der Erfindung ist vorgesehen, dass das Beschichtungsmittel-Gas-Gemisch über wenigstens eine Zuführungsleitung unter Druck in den Volumenraum eingeleitet wird und der resultierende Beschichtungsmittel-Gas-Gemisch-Strahl das Beschichtungsmittel-Gas-Gemisch innerhalb des Volumenraums umwälzt. Der Vorteil dieser Art von Umwälzung führt zu einer sehr effektiven, schnellen und sicheren Aufbringung des Beschichtungsmittels. Es sind zusätzliche kostenintensive Anlagenkomponenten zur Umwälzung nicht notwendig und der Volumenraum, in dem die Beschichtung vor sich geht, ist auf einfache Weise zu konstruieren und zu reinigen. Auch lässt sich über den beaufschlagten Druck, wodurch das Beschichtungsmittel-Gas Gemisch aus der Zuführung gedrückt wird, die Umwälzung und damit die Beschichtung beeinflussen.

Gemäss einem weiteren Merkmal der Erfindung ist vorgesehen, dass der Beschichtungsmittel-Gas-Gemisch-Strahl auf eine Innenfläche des Volumenraums gerichtet wird. Dadurch kann der Strahl eine vorteilhaft weiträumige Umwälzung und Verteilung des Beschichtungsmittel-Gas-Gemisches bewirken. Verwendet man beispielsweise eine Kugel als Volumenraum, so kann der Strahl entlang der Innenfläche umgelenkt werden, so dass ein Kugel füllender Wirbel entsteht.

Dadurch wird eine optimale Beschichtung gewährleistet.

Gemäss einem weiteren Merkmal der Erfindung ist vorgesehen, dass zwei Beschichtungsmittel-Gas-Gemisch-Strahlen in gegenläufiger Richtung strömen. Es ist zum einen möglich, dass hierbei die Strahlen aufeinander prallen und starke Verwirbelungen hervorrufen, wodurch die bereits oben genannten Vorteile einer Umwälzung während der Beschichtung bestehen und zum zweiten ist es möglich parallel aneinander vorbeilaufende, gegenläufige Beschichtungsmittel-Gas Gemisch-Strahlen zu erzeugen, die weitreichende Verwirbelungen über den gesamten Volumenraum bewirken. Bei Anordnung der gegenläufigen Strahlen auf verschiedenen Seiten zur Mittelachse des Volumenraums, kann ein weiträumiger Wirbel der den gesamten Volumenraum ausfüllt erzeugt werden. Die Vorteile der mit der Verwirbelung einhergehenden Umwälzung sind bereits eingehend genannt worden.

Gemäss einem weiteren Merkmal der Erfindung ist vorgesehen, dass der wenigstens eine Beschichtungsmittel-Gas-Gemisch-Strahl in einer zur Horizontalen geneigten Richtung in den Volumenraum eintritt. Dies birgt vorteilhafte Möglichkeiten je nach Form des Volumenraums und des zu beschichtenden Werkstücks die Umwälzung des Beschichtungsmittel-Gas Gemisches zu bestimmen. So können auch boden- und deckennahe Bereiche mit der notwendigen Teilchendichte versorgt werden.

Gemäss einem weiteren Merkmal der Erfindung ist vorgesehen, dass ein Beschichtungsmittel-Gas-Gemisch-Strahl in einer zur Horizontalen nach oben geneigten Richtung und ein zweiter Beschichtungsmittel-Gas-Gemisch-Strahl in einer zur Horizontalen nach unten geneigten Richtung eingeleitet wird. Durch diese Ausrichtung zweier Strahlen, kann der gesamte Volumenraum vorteilhaft umgewälzt werden.

Gemäss einem weiteren Merkmal der Erfindung ist vorgesehen, dass die Werkstücke innerhalb des Volumenraums mittels eines Gestells positioniert werden. Dadurch können die Werkstücke bereits außerhalb des Volumenraums geeignet fixiert werden und mit dem Gestell in dem Volumenraum positioniert werden. So wird zum ersten eine sichere Positionierung und Entfernung der Werkstücke aus dem Volumenraum gewährleistet und zum zweiten kann eine geeignete Gestellausgestaltung gewählt werden, um eine optimale Umwälzung des Beschichtungsmittel-Gas-Gemisches zu bewerkstelligen.

Gemäss einem weiteren Merkmal der Erfindung ist es vorgesehen, dass die Werkstücke in dem Volumenraum bewegt, vorzugsweise auf einem Gestell um eine oder mehrere Achsen gedreht werden. Bei Beschichtungsverfahren, bei denen der Gravitationseffekt im Vordergrund steht, führt dies dazu, dass alle Oberflächen eines platten oder dreidimensionalen Werkstücks mindestens einmal während der Beschichtung in eine "nach oben" weisende Lage gebracht werden. Da beim Gravitationseffekt die Beschichtung im wesentlichen dadurch erreicht wird, dass schwere Tropfen gravitationsbedingt von oben auf "nach oben" weisende Oberflächen auftreffen, führt die vorgenannte Bewegung der Werkstücke zu einer gleichmäßigen Beschichtung aller Oberflächen. Bei Beschichtungsverfahren, bei denen der Kondensationseffekt im Vordergrund steht, ist eine Bewegung nicht erforderlich. Gleichwohl kann auch in diesen Verfahren eine Bewegung des Werkstückes vorgesehen sein.

Gemäss einem weiteren Merkmal der Erfindung ist es vorgesehen, die Temperatur des Beschichtungsmittels auf eine Temperatur von 15 bis23 C einzustellen. Dies führt zu einer Verstärkung des Gravitationseffekts, was insbesondere dann von Vorteil ist, wenn die Werkstück nach der unmittelbar zuvor beschriebenen Art im Volumenraum bewegt werden.

Alternativ ist es vorgesehen, dass die Temperatur des Beschichtungsmittels auf 22 bis40 C, vorzugsweise 35 bis40 C eingestellt wird. Hierdurch wird die Teilchengröße des Beschichtungsmittels reduziert und der Kondensations-Effekt unterstützt. Damit können auch bei Volumenräumen, in denen die Werkstücke nicht bewegt werden, diese gut beschichtet werden.

Gemäss einem weiteren Merkmal der Erfindung ist vorgesehen, dass das Beschichtungsmittel-Gas-Gemisch in Abhängigkeit einer vorgebbaren Funktion über eine Zuführungsleitung in den Volumenraum gefördert und nach Durchströmen des Volumenraums über eine Abgasleitung abgesogen wird. Auf diese Weise wird eine genaue Steuerung bzw. Regelung der Gemischatmosphäre innerhalb des Volumenraums ermöglicht und so kann im Bedarfsfall eine Nachförderung oder ein vorgeschaltetes Absaugen erfolgen. Ein maßgebliches Entscheidungskriterium ist hierbei die Dichte des Beschichtungsmittel-Gas Gemisches.

Gemäss einem weiteren Merkmal der Erfindung wird das Beschichtungsmittel-Gas Gemisch nach einem Absaugen aus dem Volumenraum gefiltert. Hierdurch wird gewährleistet, dass nicht ungewollt Teilchen in die Umgebung gelangen. Abhängig vom jeweiligen Anwendungsfall eigenen sich bevorzugt ein Aktivkohlefilter.

Gemäss einem weiteren Merkmal der Erfindung wird die Dichte des Beschichtungsmittel-Gas-Gemisches im Volumenraum erfasst und zur Einstellung eines vorgebbaren Wertes im Bedarfsfall nachgeregelt. Das Aufrechthalten einer vorbestimmten Dichte ist insofern von mitentscheidender Wichtigkeit für die mit dem erfindungsgemäßen Verfahren erzielbare Beschichtungsgüte, als dass die in einem abhängigen Funktionenverhältnis zur Verweilzeit des Werkstücks im Volumenraum stehende Gemischdichte entscheidenden Einfluss auf die sich pro Zeiteinheit ausbildende Schichtdicke hat. Durch zusätzliche Umwälzbewegungen des Beschichtungsmittel-Gas-Gemisches im Volumenraum kann diese Abhängigkeit zwar variiert werden, doch ist insbesondere die Dichte des Gemisches ein bevorzugtes Maß dafür, um festzustellen, wie viele Beschichtungsmittelteilchen pro Volumenteil im Gas enthalten sind. Vorzugsweise wird die Dichte des Beschichtungsmittel-Gas-Gemisches optisch erfasst. Diese Art der Erfassung ist einfach durchzuführen und über dem zuverlässig.

Gemäss einem weiteren Merkmal der Erfindung wird das Beschichtungsmittel in flüssiger und/oder fester Form in den Gasstrom eingemischt. Wie bereits oben ausgeführt, liegt dann je nach Art der Entstehung des Beschichtungsmittel-Gas Gemisches, entweder Rauch oder Staub vor ; im Falle von flüssigen Beschichtungsmittelteilchen liegt Nebel vor.

Zur Bildung des Beschichtungsmittel-Gas-Gemisches wird gemäss einem weiteren vorteilhaften Vorschlag der Erfindung ein Inertgas, vorzugsweise Stickstoff, verwendet. Insbesondere die Empfindlichkeit mancher Beschichtungsmittel gegenüber beispielsweise in der Umgebungsluft enthaltende Feuchtigkeit kann somit berücksichtigt und unerwünschte Reaktion können so unterbunden werden. Auch können sich so keine explosiven Gemische ausbilden. Aber auch trockene Luft ist als Beschichtungsmittel-Gas-Gemisch einsetzbar, wenn die Beschichtungskammer expolsionssicher ausgeführt wird.

Neben den vorgenannten transparenten Lacksystemen können mit dem erfindungsgemäßen Verfahren auch andere Beschichtungsmittel verarbeitet und auf die Oberfläche eines Werkstücks ausgetragen werden, entscheidend ist jedoch, dass sich das jeweilige Beschichtungsmittel derart feinst verteilen lässt, dass Teilchen mit einem Teilchendurchmesser von10-8 m bis10-s m vorliegen, so dass, wie zuvor beschrieben, ein Aerosol mit Nanokompositen ausgebildet werden kann.

Weitere Merkmale und Vorteile der Erfindung ergeben sich aus der Beschreibung anhand der Figuren. Diese zeigen:
- Fig. 1:: eine schematische Seitenansicht einer erfindungsgemäßen Vorrichtung zur Durchführung des Verfahrens mit einer Umwälzeinrichtung,
- Fig.2:: eine perspektivische Darstellung einer erfindungsgemäßen Vorrichtung zur Durchführung des Verfahrens mit zwei Zuführungsleitungen, die ohne gesonderter Umwälzeinrichtung arbeitet,
- Fig. 3:: eine perspektivische Darstellung einer erfindungsgemäßen Vorrichtung zur Durchführung des Verfahrens mit einer Drehvorrichtung für ein Gestell zur Aufnahme der Werkstücke.

Fig. 1 zeigt ein durch Seitenwände 2, einen Boden 3 und einen Deckel 4 begrenzten Volumenraum 1. Der Volumenraum 1 ist gegenüber der ihn umgebenden Atmosphäre dicht verschlossen.

Der Volumenraum ist unterteilt in einen Beschichtungsraum 5, eine erste Kammer 6 und eine zweite Kammer 7. Dabei stehen der Beschichtungsraum 5 und die erste Kammer 6 sowie die erste Kammer 6 und die zweite Kammer 7 jeweils strömungstechnisch miteinander in Verbindung. Die erste Kammer 6 ist ihrerseits in zwei äußere Bereiche 8 und 9 sowie einen mittleren Bereich 10 untergliedert.

Der mittlere Bereich 10 der ersten Kammer 6 steht über einen Ventilator 11 mit der zweiten Kammer 7 in strömungstechnischer Verbindung. Zudem sind schlitzartig ausgebildete Durchbrüche 12 und 13 zwischen dem Bearbeitungsraum 5 und der ersten Kammer 6 sowie 19 und 20 zwischen der ersten und der zweiten Kammer 6 und 7 vorgesehen. Darüber hinaus liegen Durchbrüche 14 und 15 zwischen dem Beschichtungsraum 5 und dem mittleren Bereich 10 der ersten Kammer 6 vor. Der Ventilator 11 bläst von der zweiten Kammer 7 in die erste Kammer 6 und zwar in den mittleren Bereich 10 der ersten Kammer 6. Dadurch entsteht ein Unterdruck in der zweiten Kammer 7. Als Folge hiervon wird durch die Durchbrüche 12,13,19 und 20 zwischen dem Bearbeitungsraum 5 und der zweiten Kammer 7 die im Bearbeitungsraum 5 befindliche Beschichtungsmittel-Atmosphäre angesaugt. Über den Ventilator 11 gelangt die angesaugte Atmosphäre sodann in den mittleren Bereich 10 der zweite Kammer 6. Die Durchbrüche 12 und 13 sind im Vergleich zu den Durchbrüchen 14 und 15 versetzt angeordnet, so dass nicht ein einfaches Durchblasen der angesaugten Atmosphäre stattfindet, sondern es vielmehr zu einer Quervermischung kommt.

Für die Zuführung bzw. Abführung eines Beschichtungsmittel-Gas-Gemisches ist eine entsprechende Zuführungsleitung 16 sowie eine Abführungsleitung 17 vorgesehen. Ein strömungstechnisch an die Zuführungsleitung angeschlossener Vorratsbehälter für das Beschichtungsmittel-Gas-Gemisch ist mit 18 bezeichnet.

Aus diesem Vorratsbehälter 18 kann je nach Bedarf die gewünschte Menge an Beschichtungsmittel-Gas-Gemisch abgegeben werden.

Mit dem erfindungsgemäßen Verfahren werden feinstverteilte Beschichtungsmittel bereitgestellt, die mittels eines Gasstromes in den Volumenraum 1 gefördert werden und im Beschichtungsraum 5 vorzugsweise ein in die dort herrschende Atmosphäre eingetauchtes Werkstück umspülen. Dabei wird auf dem Werkstück ein Schichtdicke ausgebildet, die in ihrer Dicke unterhalb der Wellenlänge des sichtbaren Lichts liegt. Somit sind etwaige strukturelle Veränderungen oder ungewünschte Oberflächeneffekte für das menschliche Auge unsichtbar und mithin nicht wahrnehmbar. Die Zuführungsleitung 16 und die Durchbrüche 14 und 15 so ausgerichtet, dass die Beschichtungsmittel-Gas-Gemisch-Strahlen eine weitläufige Umwälzung im Beschichtungsraum 5 bevorzugen.

Das aufzutragende Beschichtungsmittel wird in Teilchen mit einem Teilchendurchmesser von103m bis10-6M feinstverteilt. Die Teilchen werden sodann in einen Gasstrom eingemischt, so dass ein aus Trägergas und Beschichtungsmittelschwebeteilchen bestehendes Aerosol entsteht. Dieses wird in den gegenüber der umgebenden Atmosphäre abgedichteten Volumenraum 1 geführt. Umher schwebende Teilchen des Beschichtungsmittels treffen auf die Oberfläche des innerhalb des Beschichtungsraums 5 angeordneten und in dieser Figur nicht dargestellten Werkstücks und benetzen diese, so dass in Abhängig der Dichte des Beschichtungsmittel-Gas-Gemisches sowie der Verweilzeit des Werkstücks innerhalb dieser Atmosphäre eine geschlossene Oberflächenbeschichtung erzielt wird, deren Schichtdicke der Teilchendurchmesser des Beschichtungsmittels entsprechend im nm-Bereich liegen.

Fig. 2 zeigt ein durch eine Seitenwand 23, einen Boden 22 und einen Deckel 24 begrenzten Volumenraum 21. Der Volumenraum 21 ist gegenüber der ihn umgebenden Atmosphäre dicht verschlossen. In dieser Ausführungsform ist der gesamte Volumenraum 21 gleichzeitig der Beschichtungsraum.

In den Seitenwänden 23 sind zwei Zuführungsleitungen 25 und 26 angebracht, durch die Beschichtungsmittel-Gas-Gemisch eingeströmt wird. Die Zuführungsleitungen 25 und 26 sind so angeordnet, dass sie sich auf der voneinander gegenüberliegenden Seite befinden. Die Zuführungsleitung 26 ist zur Horizontalen nach unten geneigt und weist auf den vorderen Teil der Seitenwand 23. Die Zuführungsleitung 25 ist zur Horizontalen nach oben geneigt und weist auf den hinteren Teil der Seitenwand 23. Die Zuführungsleitung 26 befindet sich etwas höher in der Seitenwand 23 als die Zuführungsleitung 25. Dadurch sind die Zuführungsleitungen 25 und 26 so ausgerichtet, dass die aus ihnen austretenden Beschichtungsmittel-Gas-Gemisch-Strahlen gegenläufig orientiert sind und in dem Volumenraum wird eine weitläufige Umwälzung erzielt. Wegen der Ausrichtung der Zuführungsleitungen 25 und 26 auf die Seitenwand 23 ist gewährleistet, dass die austretenden Strahlen umgelenkt werden und einen weiträumigen Wirbel entlang der Seitenwand 23 um die senkrechte Mittelachse des Volumenraums 21 herum erzeugen.

Ein strömungstechnisch an die Zuführungsleitungen 25 und 26 angeschlossener Vorratsbehälter für das Beschichtungsmittel-Gas-Gemisch kann je nach Bedarf die gewünschte Menge an Beschichtungsmittel-Gas-Gemisch abgeben. Das Beschichtungsmittel-Gas-Gemisch wird unter Druck in den Volumenraum 21 gepresst, um die entsprechende Geschwindigkeit zu besitzen, die eine ausreichende Umwälzung des Beschichtungsmittel-Gas-Gemisches gewährleistet.

Der Deckel 24 des Volumenraums 21 ist als Glocke ausgestaltet, in der eine Abführungsleitung 27 angeschlossen ist, in der sich ein Ventil 28 zur Steuerung des austretenden Beschichtungsmittel-Gas-Gemisches befindet. Innerhalb des Volumenraums 21 befinden sich Gestelle und Träger 29 für die Positionierung der zu beschichtenden Werkstücke. Die Gestelle und Träger 29 sind im Deckel 24 befestigt.

Fig. 3 zeigt einen Volumenraum 1 mit einer Zuführleitung 30 und einer Abführleitung 31 sowie einem nicht näher dargestellten Deckel zum Öffnen des Volumenraums 1. In dem Volumenraum 1 ist ein Gestell 32 angeordnet, das Aufnahmen 33 für Werkstücke 34 hat. Die Aufnahmen 33 sind auf Montagestangen 35 angeordnet, die auf Drehtellern 36 befestigt sind. Mindestens ein Drehteller 36 und ggf. die Montagestangen 35 sind mit einer nicht näher dargestellten Drehvorrichtung verbunden.

Durch die Drehvorrichtung werden die Drehteller 36 und die Montagestangen 35 in die in der Zeichnung mit Pfeilen angedeuteten Richtungen gedreht. Dadurch werden die Werkstücke 34 in dem Volumenraum 1 gedreht, so dass eine gute Beschichtung der Werkstück mit Beschichtungsmittel, das dem Volumenraum 1 über die Zuführleitung 30 als Beschichtungsmittel-Gas-Gemisch zugeführt wird, erfolgt.

In dem Volumenraum 1 wird ein atmosphärischer Druck gehalten, indem dem Volumenraum 1 über die Abführleitung 31 Beschichtungsmittel-Gas-Gemisch in entsprechender Menge entzogen wird.

Bezugszeichenlistel Volumenraum 2 Seitenwand 3 Boden 4 Deckel 5 Beschichtungsraum 6 erste Kammer 7 zweite Kammer 8 äußere Bereich 9 äußere Bereich 10 mittlere Bereich 11 Ventilator 12 Durchbruch 13 Durchbruch 14 Durchbruch 15 Durchbruch 16 Zuführungsleitung 17 Abführungsleitung 18 Vorratsbehälter 19 Durchbruch 20 Durchbruch 21Volumenraum 22 Boden 23 Seitenwand 24 Deckel 25 Zuführungsleitung 26 Zuführungsleitung 27 Abführungsleitung 28 Ventil 29 Gestell 30 Zuführleitung 31 Abführleitung 32 Gestell 33 Aufnahme 34 Werkstück 35 Montagestange 36 Drehteller

## Patentansprüche

1. Verfahren zum Auftragen eines Beschichtungsmittels auf die Oberfläche eines Werkstücks, bei dem das Beschichtungsmittel feinstverteilt in einen Gasstrom eingemischt wird, das Beschichtungsmittel-Gas-Gemisch in einen gegenüber der umgebenden Atmosphäre abgedichteten Volumenraum geführt wird und ein innerhalb des Volumenraums angeordnetes Werkstück vom Beschichtungsmittel-Gas-Gemisch umspült wird, wobei das Beschichtungsmittel derart feinstverteilt wird, dass Teilchen mit einem Durchmesser von 10⁻⁸ m bis 10⁻⁶ m ausgebildet werden.

2. Verfahren nach Anspruch 1, **dadurch gekennzeichnet, dass** das Beschichtungsmittel-Gas-Gemisch in den Volumenraum eingeblasen wird.

3. Verfahren nach einem der Ansprüche 1 oder 2, **dadurch gekennzeichnet, dass** das Beschichtungsmittel-Gas-Gemisch gleichmäßig im Volumenraum verteilt wird.

4. Verfahren nach einem der Ansprüche 1 bis 3, **dadurch gekennzeichnet, dass** das Beschichtungsmittel-Gas-Gemisch innerhalb des Volumenraums umgewälzt wird.

5. Verfahren nach einem der Ansprüche 1 bis 4, **dadurch gekennzeichnet, dass** das Beschichtungsmittel-Gas-Gemisch in einem geschlossenen Kreislauf geführt wird.

6. Verfahren nach einem der Ansprüche 1 bis 5, **dadurch gekennzeichnet, dass** das Beschichtungsmittel-Gas-Gemisch über wenigstens eine Zuführungsleitung unter Druck in den Volumenraum eingeleitet wird und der resultierende Beschichtungsmittel-Gas-Gemisch-Strahl das Beschichtungsmittel-Gas-Gemisch innerhalb des Volumenraums umwälzt.

7. Verfahren nach einem der Ansprüche 1 bis 6, **dadurch gekennzeichnet, dass** der Beschichtungsmittel-Gas-Gemisch-Strahl auf eine Innenfläche des Volumenraums gerichtet wird.

8. Verfahren nach einem der Ansprüche 1 bis 7, **dadurch gekennzeichnet, dass** zwei Beschichtungsmittel-Gas-Gemisch-Strahlen in gegenläufiger Richtung strömen.

9. Verfahren nach einem der Ansprüche 1 bis 8, **dadurch gekennzeichnet, dass** der wenigstens eine Beschichtungsmittel-Gas-Gemisch-Strahl in einer zur Horizontalen geneigten Richtung in den Volumenraum eintritt.

10. Verfahren nach einem der Ansprüche 1 bis 9, **dadurch gekennzeichnet, dass** ein Beschichtungsmittel-Gas-Gemisch-Strahl in einer zur Horizontalen nach oben geneigten Richtung und ein zweiter Beschichtungsmittel-Gas-Gemisch-Strahl in einer zur Horizontalen nach unten geneigten Richtung eingeleitet wird.

11. Verfahren nach einem der Ansprüche 1 bis 10, **dadurch gekennzeichnet, dass** die Werkstücke innerhalb des Volumenraums mittels eines Gestells positioniert werden.

12. Verfahren nach einem der Ansprüche 1 bis 11, **dadurch gekennzeichnet, dass** das in dem Volumenraum angeordnete Werkstück in dem Volumenraum bewegt wird.

13. Verfahren nach Anspruch 12, **dadurch gekennzeichnet, dass** das Werkstück mittels des Gestells gedreht wird.

14. Verfahren nach einem der Ansprüche 1 bis 13, **dadurch gekennzeichnet, dass** das Beschichtungsmittel-Gas-Gemisch in Abhängigkeit eine vorgebbaren Funktion über eine Zuführungsleitung in den Volumenraum gefördert und nach Durchströmen des Volumenraums über eine Abgasleitung abgesogen wird.

15. Verfahren nach einem der Ansprüche 1 bis 14, **dadurch gekennzeichnet, dass** das Beschichtungsmittel-Gas-Gemisch nach einem Absaugen aus dem Volumenraum gefiltert wird.

16. Verfahren nach einem der Ansprüche 1 bis 15, **dadurch gekennzeichnet, dass** die Dichte des Beschichtungsmittel-Gas-Gemisches im Volumenraum erfasst und zur Einstellung eines vorgebbaren Wertes im Bedarfsfall nachgeregelt wird.

17. Verfahren nach einem der Ansprüche 1 bis 16, **dadurch gekennzeichnet, dass** die Dichte des Beschichtungsmittel-Gas-Gemisches optisch erfasst wird.

18. Verfahren nach einem der Ansprüche 1 bis 17, **dadurch gekennzeichnet, dass** das Beschichtungsmittel in flüssiger und/oder fester Form in den Gasstrom eingemischt wird.

19. Verfahren nach einem der Ansprüche 1 bis 18, **dadurch gekennzeichnet, dass** zur Bildung des Beschichtungsmittel-Gas-Gemisches ein Inertgas verwendet wird.

20. Verfahren nach einem der Ansprüche 1 bis 19, **dadurch gekennzeichnet, dass** zur Bildung des Beschichtungsmittel-Gas-Gemisches Stickstoff verwendet wird.

## Claims

1. A method for applying a coating medium to the surface of a workpiece wherein the coating medium is mixed, finely distributed, into a flow of gas, the coating medium/gas mixture is conveyed into a volumetric space sealed off from the surrounding atmosphere, and a workpiece disposed within the volumetric space is flushed by the coating medium/gas mixture, the coating medium being finely distributed such that particles with a diameter of 10⁻⁸ m to 10⁻⁶ m are formed.

2. The method according to Claim 1, **characterised in that** the coating medium/gas mixture is blown into the volumetric space.

3. The method according to either of Claims 1 or 2, **characterised in that** the coating medium/gas mixture is distributed evenly in the volumetric space.

4. The method according to any of Claims 1 to 3, **characterised in that** the coating medium/gas mixture is circulated within the volumetric space.

5. The method according to any of Claims 1 to 4, **characterised in that** the coating medium/gas mixture is conveyed in a closed circuit.

6. The method according to any of Claims 1 to 5, **characterised in that** the coating medium/gas mixture is introduced via at least one supply line under pressure into the volumetric space, and the resulting jet of coating medium/gas mixture circulates the coating medium/gas mixture within the volumetric space.

7. The method according to any of Claims 1 to 6, **characterised in that** the jet of coating medium/gas mixture is directed towards an inner surface of the volumetric space.

8. The method according to any of Claims 1 to 7, **characterised in that** two jets of coating medium/gas mixture flow in opposite directions.

9. The method according to any of Claims 1 to 8, **characterised in that** the at least one jet of coating medium/gas mixture passes into the volumetric space in a direction inclined with respect to the horizontal.

10. The method according to any of Claims 1 to 9, **characterised in that** a jet of coating medium/gas mixture is introduced in a direction upwardly inclined with respect to the horizontal, and a second jet of coating medium/gas mixture is introduced in a direction downwardly inclined with respect to the horizontal.

11. The method according to any of Claims 1 to 10, **characterised in that** the workpieces within the volumetric space are positioned by means of a stand.

12. The method according to any of Claims 1 to 11, **characterised in that** the workpiece disposed in the volumetric space is moved within the volumetric space.

13. The method according to Claim 12, **characterised in that** the workpiece is rotated by means of the stand.

14. The method according to any of Claims 1 to 13, **characterised in that** the coating medium/gas mixture is conveyed into the volumetric space dependent upon a predeterminable function via a supply line, and after it has flowed through the volumetric space, is extracted via an exhaust gas line.

15. The method according to any of Claims 1 to 14, **characterised in that** the coating medium/gas mixture is filtered after extraction from the volumetric space.

16. The method according to any of Claims 1 to 15, **characterised in that** the density of the coating medium/gas mixture is recorded in the volumetric space and readjusted to set a predeterminable value if so required.

17. The method according to any of Claims 1 to 16, **characterised in that** the density of the coating medium/gas mixture is optically detected.

18. The method according to any of Claims 1 to 17, **characterised in that** the coating medium is mixed into the gas flow in liquid and/or solid form.

19. The method according to any of Claims 1 to 18, **characterised in that** an inert gas is used to form the coating medium/gas mixture.

20. The method according to any of Claims 1 to 19, **characterised in that** nitrogen is used to form the coating medium/gas mixture.

## Revendications

1. Procédé pour appliquer un produit de revêtement sur la surface d'une pièce d'oeuvre, selon lequel le produit de revêtement très finement divisé est mélangé dans un flux de gaz, le mélange gaz/produit de revêtement étant mené dans un espace volumétrique étanche par rapport à l'atmosphère environnante et une pièce d'oeuvre disposée à l'intérieur de l'espace volumétrique étant baignée par le mélange gaz/produit de revêtement, la division du produit de revêtement étant à ce point fine qu'elle permet la formation de particules d'un diamètre de 10⁻⁸ m à 10⁻⁶ m.

2. Procédé selon la revendication 1, **caractérisé en ce que** le mélange gaz/produit de revêtement est soufflé dans l'espace volumétrique.

3. Procédé selon l'une des revendications 1 ou 2, **caractérisé en ce que** le mélange gaz/produit de revêtement est distribué de manière homogène dans l'espace volumétrique.

4. Procédé selon l'une des revendications 1 à 3, **caractérisé en ce que** le mélange gaz/produit de revêtement est brassé à l'intérieur de l'espace volumétrique.

5. Procédé selon l'une des revendications 1 à 4, **caractérisé en ce que** le mélange gaz/produit de revêtement est mené dans un circuit fermé.

6. Procédé selon l'une des revendications 1 à 5, **caractérisé en ce que** le mélange gaz/produit de revêtement est introduit à l'intérieur de l'espace volumétrique par au moins une conduite d'amenée sous pression, le jet du mélange gaz/produit de revêtement qui en résulte faisant recirculer le mélange gaz/produit de revêtement à l'intérieur de l'espace volumétrique.

7. Procédé selon l'une des revendications 1 à 6, **caractérisé en ce que** le jet de mélange gaz/produit de revêtement est dirigé contre une surface interne de l'espace volumétrique.

8. Procédé selon l'une des revendications 1 à 7, **caractérisé en ce que** deux jets du mélange gaz/produit de revêtement se déplacent en sens contraire.

9. Procédé selon l'une des revendications 1 à 8, **caractérisé en ce que** l'un au moins des jets du mélange gaz/produit de revêtement pénètre dans l'espace volumétrique dans une direction inclinée par rapport à l'horizontale.

10. Procédé selon l'une des revendications 1 à 9, **caractérisé en ce que** l'un des jets du mélange gaz/produit de revêtement est conduit dans l'espace volumétrique dans une direction inclinée vers le haut par rapport à l'horizontale, et un deuxième jet du mélange gaz/produit de revêtement est conduit dans l'espace volumétrique dans une direction inclinée vers le bas par rapport à l'horizontale.

11. Procédé selon l'une des revendications 1 à 10, **caractérisé en ce que** les pièces d'oeuvre sont positionnées à l'intérieur de l'espace volumétrique au produit d'un support.

12. Procédé selon l'une des revendications 1 à 11, **caractérisé en ce que** la pièce d'oeuvre disposée à l'intérieur de l'espace volumétrique fait l'objet d'un mouvement de déplacement dans l'espace volumétrique.

13. Procédé selon la revendication 12, **caractérisé en ce que** la pièce d'oeuvre fait l'objet d'une rotation par le support.

14. Procédé selon l'une des revendications 1 à 13, **caractérisé en ce que** le mélange gaz/produit de revêtement est introduit, sous la dépendance d'une fonction paramétrable, par un conduit d'amenée à l'intérieur de l'espace volumétrique, et qu'après avoir passé l'espace volumétrique il est aspiré par un conduit d'évacuation.

15. Procédé selon l'une des revendications 1 à 14, **caractérisé en ce que** le mélange gaz/produit de revêtement est filtré à la sortie d'évacuation de l'espace volumétrique.

16. Procédé selon l'une des revendications 1 à 15, **caractérisé en ce que** la densité du mélange gaz/produit de revêtement est mesurée dans l'espace volumétrique et réajustée en cas de besoin avec une valeur paramétrable.

17. Procédé selon l'une des revendications 1 à 16, **caractérisé en ce que** la densité du mélange gaz/produit de revêtement est mesurée par un système optique.

18. Procédé selon l'une des revendications 1 à 17, **caractérisé en ce que** le produit de revêtement est mélangé dans le flux de gaz sous forme de liquide et/ou de solide.

19. Procédé selon l'une des revendications 1 à 18, **caractérisé en ce que** pour la formation du mélange gaz/produit de revêtement, on utilise un gaz inerte.

20. Procédé selon l'une des revendications 1 à 19, **caractérisé en ce que** pour la formation du mélange gaz/produit de revêtement, on utilise de l'azote.
